# EUROPÄISCHE PATENTSCHRIFT

(11) **EP 0 119 499 B1**
(45) Veröffentlichungstag und Bekanntmachung des Hinweises auf die Patenterteilung: **24.06.1987**
(21) Anmeldenummer: 84101767.6
(22) Anmeldetag: 21.02.1984
(51) Int. Cl.: F02B 77/02, F02B 77/11, F02F 1/42

(54) **Zylinderkopf und Verfahren zur Herstellung**
Cylinder head and manufacturing method
Culasse de cylindre et procédé de fabrication

(30) Priorität: 18.03.1983 DE 3309699
(43) Veröffentlichungstag der Anmeldung: 26.09.1984
(73) Patentinhaber: Feldmühle Aktiengesellschaft, D-40547 Düsseldorf (DE)
(72) Erfinder: Fingerle, Dieter, Dr. Dipl.-Ing., D-7311 Hochdorf (DE); Dworak, Ulf, Dr. Dipl.-Mineraloge, D-7066 Baltmannsweiler 2 (DE); Krohn, Ulrich, Dr. Dipl.-Ing., D-7520 Leonberg 1 (DE); Olapinski, Hans, Dr. Dipl.-Chem., D-7307 Aichwald 1 (DE)

## Beschreibung

Die vorliegende Erfindung betrifft den Zylinderkopf eines Verbrennungsmotors mit einer metallumgossenen, wärmeisolierenden Auskleidung der Abgasleitung, wobei die wärmeisolierende Auskleidung aus einem Körper aus hochhitzebeständigem Material mit einer Umhüllung aus anorganischen Fasern besteht. Die Erfindung betrifft auch ein Verfahren zur Herstellung der erfindungsgemäss zu verwendenden wärmeisolierenden Auskleidung.

Wärmeisolierende Auskleidungen in Form von hohlen Sinterformkörpern aus keramischen Werkstoffen und deren Anwendung in Heissgasleitungen, wie z.B. Abgasleitungen im Zylinderkopf und Auspuffkrümmern sind bekannt. Diese hohlen Sinterformkörper werden z.B. bei der Herstellung eines Zylinderkopfes mit Metall umgossen. Das Innere des hohlen Sinterformkörpers kann dabei ggf. in an sich bekannter Weise mit Formsand gefüllt werden, um eine Zerstörung des Sinterformkörpers durch die beim Giessen auftretenden Drücke zu vermeiden.

Ältere Verfahren zur Herstellung solcher mit Metall zu umgiessenden hohlen Sinterformkörper aus keramischen Werkstoffen sind in der DE-C 2163717 und 2354254 beschrieben. Diese Vorschläge sehen Mischungen aus Siliziumoxid und Aluminiumoxid, bzw. lehmhaltige Schamotte, Aluminiumoxid, Siliziumoxid, Sillimanit, Mullit, Zirkon, Chromit, Magnesia-Klinker, Siliziumcarbid, Elektrokorund, Quarzgut, Kyanit, Magnesia, geschmolzenen Spinell, Siliziumnitrid, Chrommagnesia, Chrommagnesit, Vermikulit, Vermikulitasbest, Baryt, gebrannte Diatomen-Erde und Bimsstein und als Bindemittel Tonerde oder Aluminiumphosphat zur Herstellung von Sinterformkörpern vor.

Nachteilig bei diesen Vorschlägen ist wie z.B. bei Siliziumcarbid und Aluminiumoxid die zu geringe Isolierwirkung, während aus anderen Werkstoffen, wie z.B. aus Quarzgut hergestellte Sinterformkörper eine noch nicht befriedigende Festigkeit aufweisen.

Die DE-B 2750290 sieht ein Aluminiumtitanat mit 50 bis 60 Gew.% Aluminiumoxid, 40 bis 45 Gew.% Titanoxid, 2 bis 5 Gew.% Kaolin und 0,1 bis 1 Gew.% Magnesiumsilikat und für den fraglichen Anwendungsbereich besonders zugeschnittenen Materialeigenschaften vor. Obwohl Aluminiumtitanat eine sehr geringe Wärmeleitfähigkeit besitzt, hat sich auch dieser Vorschlag auf breiter Ebene nicht durchsetzen können. Nachteilig ist insbesondere die noch zu geringe Festigkeit des Aluminiumtitanats und ferner, dass nur dünne Wandstärken von ca. 2 bis 3 mm des Sinterformkörpers erzielbar sind, so dass die tatsächlich erreichbare Isolierwirkung noch unbefriedigend bleibt. Insbesondere bei mit Aluminium umgossenen Heissgasleitungen kommt es infolge der geringen Temperaturbeständigkeit und dadurch notwendigen intensiven Kühlung des Aluminiums zu hohen Energieverlusten.

Aus der US-A 4346556 ist eine wärmeisolierende Auskleidung für den Zylinderkopf eines Verbrennungsmotors bekannt. Die Auskleidung besteht dabei aus einem vorgeformten Faserkörper, der auf seiner Innenseite mit einer Beschichtung aus Glas und Siliziumoxidzement beschichtet ist. Nachteilig bei dieser bekannten Auskleidung ist die geringe Festigkeit, so dass ein Eingiessen in einen Zylinderkopf nicht möglich ist und die Befestigung im Abgaskanal mittels eines als Polster gedachten Drahtgewebes aus Nickelstahl erfolgt.

Die DE-A 2642486 sieht demgegenüber ein Verfahren zur Herstellung eines Zylinderkopfes, bei dem eine wärmeisolierte Auskleidung aus hochhitzebeständigem Material zum Einsatz kommt, die auf der Aussenfläche mit einem Fasermaterial versehen ist, das der Giesstemperatur des Gusswerkstoffes standhält. Über die Isolierwirkung des mit Fasermasse umhüllten Grundkörpers (Portliner) enthält die DE-A 2642486 keine Angaben, so dass anzunehmen ist, dass die Isolierung ausschliesslich durch die Faserumhüllung bewirkt werden soll.

Aufgabe der vorliegenden Erfindung ist es daher, diese bekannten Nachteile zu beseitigen und die als wärmeisolierende Auskleidung bekanntgewordenen Sinterformkörper in ihrer wärmeisolierenden Wirkung und ihrer thermischen und mechanischen Belastbarkeit zu verbessern. Insbesondere will die Erfindung eine wärmeisolierende Auskleidung zur Verfügung stellen, die auch für eine Ummantelung mit Aluminium geeignet ist, dabei eine ausgezeichnete Isolierwirkung aufweist und über eine erhöhte thermische und mechanische Belastbarkeit verfügt.

Eine weitere Aufgabe sieht die Erfindung darin, auch solche keramischen Werkstoffe zu verwenden, die bisher wegen ihrer unzureichenden lsolierwirkung und/oder ihrer geringen mechanischen und thermischen Belastbarkeit bei den bekannten konstruktiven Lösungen und für sich allein sich auf breiter Ebene nicht durchsetzen konnten.

Zur Lösung dieser Aufgabe sieht die vorliegende Erfindung bei einem Zylinderkopf der eingangs beschriebenen Art die kennzeichnenden Merkmale von Anspruch 1 vor.

Die vorliegende Erfindung ermöglicht es, wärmeisolierende Auskleidungen für mit Metall zu umgiessende Heissgasleitungen mit erheblich höherer Wanddicke herzustellen und dadurch verbesserte Isolierwirkungen zu erzielen. Die Wanddicke der erfindungsgemässen wärmeisolierenden Auskleidung kann dabei im Vergleich zu den bisher für diesen Verwendungszweck vorgeschlagenen Sinterformkörpern bis zu dreimal höher sein. Die Erfindung ermöglicht es damit, Zylinderköpfe und nachgeschaltete Abgasführungen aus Aluminium statt aus Grauguss herzustellen, ohne dass dabei erhöhter Kühlaufwand erforderlich ist. Die erfindungsgemässe wärmeisolierende Auskleidung ist aber auch hervorragend für die Ummantelung mit Grauguss geeignet, insbesondere dann, wenn die Wandstärke des Graugussmantels sehr hoch ist und dadurch beim Erstarren der Gusschmelze hohe Druckkräfte auftreten. Die elastische Faserumhüllung wirkt gegenüber den beim Giessen durch Erstarren der Schmelze auftretenden Druckkräften als Puffer und vermeidet eine Deformierung oder Zerstörung der wärmeisolierenden Auskleidung, indem sie Spannungsspitzen, die durch Massenanhäufungen, insbesondere beim Giessen mit Grauguss, aber auch beim Aluminiumguss, auftreten, abbaut.

Die Herstellung der erfindungsgemässen wärmeisolierenden Auskleidung erfolgt, indem zunächst in an sich bekannter Weise ein Sinterformkörper aus keramischem Werkstoff, z.B. durch Schlickerguss, hergestellt und in üblicher Weise gesintert wird.

Anschliessend wird auf diesen Sinterformkörper eine anorganische Fasern enthaltende oder daraus bestehende Umhüllung aufgebracht. Die anorganischen Fasern werden dazu mit einem organischen oder anorganischen Bindemittel vermischt und auf den Sinterformkörper aufgetragen. Als anorganisches Bindemittel wird vorzugsweise der gleiche keramische Werkstoff verwendet, aus dem auch der mit den Fasern zu umhüllende Sinterformkörper besteht. Zur Erzeugung einer optimalen Belastbarkeit der erfindungsgemässen wärmeisolierenden Auskleidung während des Umgiessens mit einer metallischen Schmelze, insbesondere mit einer Graugussschmelze, hat es sich als vorteilhaft erwiesen, nur solche anorganischen Fasern zur Herstellung der Umhüllung zu verwenden, die eine kurzzeitige Temperaturbelastbarkeit bis mindestens 1500°C aufweisen. Als hervorragend geeignet haben sich mineralische Fasern erwiesen, insbesondere Fasern aus Aluminiumoxid, Zirkonoxid, Mullit oder Kaolinit.

Die Schichtdicke der Umhüllung bestimmt im wesentlichen die Handhabbarkeit beim Umgiessen mit einer metallischen Schmelze und die wärmeisolierende Wirkung. Als besonders geeignet haben sich Schichtdicken von 1 bis 7 mm erwiesen, wobei die Umhüllung eine Dichte von 0,8 bis 1,2 g/cm³ aufweist.

Als keramische Werkstoffe zur Herstellung des mit anorganischen Fasern zu umhüllenden Sinterformkörpers haben sich als besonders geeignet erwiesen: Mullit, Zirkonoxid, Magnesium-Aluminiumsilikat (MAS), insbesondere Cordierit, Magnesium-Aluminiumtitanat (MAT), Aluminiumtitanat (AT) oder Lithiumaluminiumsilikat (LAS), von denen insbesondere Aluminiumtitanat hervorragend geeignet ist. Auch Mischungen dieser keramischen Werkstoffe sind zur Herstellung des Sinterformkörpers geeignet.

Zur Verbindung der anorganischen Fasern mit dem Sinterformkörper werden in einer zweckmässigen Ausführungsform die vorstehend genannten keramischen Werkstoffe in Form von Schlickersuspensionen verwendet. In besonders bevorzugter Ausführungsform der Erfindung werden dabei Schlickersuspensionen solcher keramischen Werkstoffe verwendet, aus denen auch der zu umhüllende Sinterformkörper hergestellt ist. Hierbei hat sich als eine ganz besonders bevorzugte Ausführungsform ein Sinterformkörper aus Aluminiumtitanat erwiesen, der eine Umhüllung aus anorganischen Fasern enthält, die mit Aluminiumtitanat als Bindemittel auf dem Formkörper befestigt sind.

Es sind aber auch organische Bindemittel zur Herstellung der Umhüllung möglich. Auch wenn diese Bindemittel bei der im Anschluss an den Auftrag der anorganischen Fasern zur Verdampfung von Wasser oder Lösungsmittel durchgeführten Erhitzung verbrannt werden, reicht die Haftung der anorganischen Fasern auf dem Sinterformkörper für viele Anwendungsbereiche aus. In diesem Fall besteht die Umhüllung des Sinterformkörpers lediglich aus anorganischen Fasern.

Ein besonders bevorzugtes Verfahren zur Herstellung der erfindungsgemässen wärmeisolierenden Auskleidung besteht darin, dass auf einen aus keramischem Werkstoff hergestellten Sinterformkörper anorganische Fasern, die in einer aus keramischem Werkstoff bestehenden Schlickerlösung enthalten sind, aufgespritzt werden.

Zur näheren Erklärung der Erfindung dient die Figur und die zugehörige Beschreibung, ohne dass die Erfindung auf die gezeigte Ausführungsform beschränkt ist.

In der Figur ist eine Abgasleitung 4 in einem teilweise dargestellten Zylinder 5 eines Verbrennungsmotors dargestellt. Die wärmeisolierende Auskleidung 1 der Abgasleitung 45 besteht aus einem Sinterformkörper 2 aus Aluminiumtitanat mit einer Wanddicke von 2 mm und einer Umhüllung 3 aus Kaolinitfasern, die mit Aluminiumtitanat als Bindemittel mit dem Sinterformkörper 2 verbunden sind. Die Schichtdicke der Umhüllung 3 beträgt 5 mm. Die Dichte der Umhüllung beträgt 1,05 g/cm³.

## Patentansprüche

1. Zylinderkopf (5) eines Verbrennungsmotors mit einer metallumgossenen, wärmeisolierenden Auskleidung (1) der Abgasleitung (4), wobei die wärmeisolierende Auskleidung (1) aus einem Körper aus hochhitzebeständigem Material mit einer Umhüllung (3) aus anorganischen Fasern besteht, dadurch gekennzeichnet, dass der Körper ein Sinterformkörper (2) aus: Mullit, Zirkoniumoxid, Magnesium-Aluminiumsilikat (MAS), insbesondere Cordierit, Magnesium-Aluminiumtitanat (MAT), Aluminiumtitanat (AT) oder Lithium-Aluminiumsilikat (LAS) ist, und die Umhüllung (3) eine Schichtdicke D von 1 bis 7 mm und eine Dichte von 0,8 bis 1,2 g/cm³ aufweist.

2. Zylinderkopf (5) nach Anspruch 1, dadurch gekennzeichnet, dass die Umhüllung (3) aus Fasern auf Basis von: Aluminiumoxid, Zirkoniumoxid, Mullit oder Kaolinit besteht.

3. Zylinderkopf (5) nach einem der Ansprüche 1 und 2, dadurch gekennzeichnet, dass die Umhüllung (3) einen keramischen Werkstoff als Bindemittel für die Fasern enthält.

4. Zylinderkopf (5) nach einem der Ansprüche 1 bis 3, dadurch gekennzeichnet, dass der Sinterformkörper (2) und der als Bindemittel für die Fasern dienende keramische Werkstoff aus Aluminiumtitanat bestehen.

5. Verfahren zur Herstellung einer wärmeisolierenden Auskleidung (1) für den Zylinderkopf (5) eines Verbrennungsmotors nach einem der Ansprüche 1 bis 4, dadurch gekennzeichnet, dass die Fasern aus einer einen keramischen Werkstoff enthaltenden Schlickersuspension auf den Sinterformkörper (2) aufgespritzt werden.

## Claims

1. Cylinder head (5) for an internal combustion engine having a heat-insulating lining (1), around which metal has been cast, for the exhaust duct (4), the heat-insulating lining (1) comprising a body of high temperature-resistant material having a sheathing (3) of inorganic fibres, characterised in that the body is a shaped sintered body (2) consisting of: mullite, zirconium oxide, magnesium aluminium silicate (MAS), especially cordierite, magnesium aluminium titanate (MAT), aluminium titanate (AT) or lithium aluminium silicate (LAS), and the sheathing (3) has a layer thickness D of from 1 to 7 mm and a density of from 0.8 to 1.2 g/cm3.

2. Cylinder head (5) according to claim 1, characterised in that the sheathing (3) consists of fibres based on: aluminium oxide, zirconium oxide, mullite or kaolinite.

3. Cylinder head (5) according to claim 1 or 2, characterised in that the sheathing (3) contains a ceramic material as binder for the fibres.

4. Cylinder head (5) according to any one of claims 1 to 3, characterised in that the shaped sintered body (2) and the ceramic material acting as binder for the fibres consist of aluminium titanate.

5. Process for the manufacture of a heat-insulating lining (1) for the cylinder head (5) of an internal combustion engine according to any one of claims 1 to 4, characterised in that the fibres are sprayed onto the shaped sintered body (2) from a slip suspension containing a ceramic material.

## Revendications

1. Culasse (5) de moteur à combustion interne, avec une conduite de gaz d'échappement (4) comprenant un revêtement thermiquement isolant (1) noyé dans du métal coulé, le revêtement thermiquement isolant (1) étant constitué par un corps en matière réfractaire doté d'une enveloppe (3) en fibres anorganiques, caractérisée en ce que le corps est un corps profilé fritté (2) en mullite, oxyde de zirconium, silicate d'aluminium-magnésium (SAM), notamment cordiérite, titanate d'aluminium-magnésium (TAM), titanate d'aluminium (TA) ou silicate d'aluminium-lithium (SAL), et en ce que l'enveloppe (3) présente une épaisseur de paroi D de 1 à 7 mm, et une masse volumique de 0,8 à 1,2 g/cm³.

2. Culasse (5) selon revendication 1, caractérisée en ce que l'enveloppe (3) est constituée de fibres à base de: oxyde d'aluminium, oxyde de zirconium, mullite ou kaolinite.

3. Culasse (5) selon l'une des revendications 1 et 2, caractérisée en ce que l'enveloppe (3) contient une matière céramique faisant office de liant pour les fibres.

4. Culasse (5) selon l'une des revendications 1 à 3, caractérisée en ce que le corps fritté (2) et la matière céramique servant de liant pour les fibres sont en titanate d'aluminium.

5. Procédé de fabrication d'un revêtement thermiquement isolant (1) pour la culasse (5) d'un moteur à combustion interne selon l'une des revendications 1 à 4, caractérisé en ce que les fibres sont appliquées sur le corps fritté (2) par projection d'une barbotine contenant une matière céramique en suspension.
